# EUROPÄISCHE PATENTANMELDUNG

(11) **EP 0 476 657 A1**
(43) Veröffentlichungstag der Anmeldung: **25.03.1992**
(21) Anmeldenummer: 91115954.9
(22) Anmeldetag: 19.09.1991
(51) Int. Cl.: H01C 7/04, H01C 1/14

(54) **Thermistor mit negativem Temperaturkoeffizienten in Vielschicht-Technologie**

(30) Priorität: 21.09.1990 DE 4029988
(71) Anmelder: SIEMENS AKTIENGESELLSCHAFT, D-80333 München (DE); SIEMENS MATSUSHITA COMPONENTS OHG, A-8530 Deutschlandsberg (AT)
(72) Erfinder: Fritsch, Georg, Mag. rer. nat., A-8020 Graz (AT); Schuster, Hans-Georg, Dr. Dipl.-Ing., A-8010 Graz (AT)

(57) **Zusammenfassung**

Ein quaderförmiger, aus einer Vielzahl von Schichten aus feinteiligem Keramikmaterial gesinterter monolithischer Körper ist mit alternierenden Metallbelegungen als Innenelektroden und mit äußeren Metallisierungen versehen wobei die Metallbeläge durch Bedrucken (Siebdruck) aufgetragen sind, und wenigstens ein Edelmetall, insbesondere ein Element aus der Gruppe Ag, Au, Pd, Pt, als wesentlichen Bestandteil enthalten.

## Beschreibung

Die Erfindung betrifft einen Thermistor mit negativem Temperaturkoeffizienten in Vielschicht-Technologie.

Seit einigen Jahren besteht das Bedürfnis, die bei der Herstellung von keramischen Vielschichtkondensatoren seit langem bekannte und bewährte Vielschicht (VS)-Technologie auch auf andere keramische Bauelemente zu übertragen. Die Übertragung einer ersten Variante der VS-Technologie auf Varistoren ist beispielsweise aus der EP-PS 0 189 087 bekannt. Dabei ist der Varistor aus dünnen Schichten aus Varistormaterial mit dazwischenliegenden Edelmetallelektroden aufgebaut, die jeweils an einer Stirnseite herausgeführt und durch eine Metallisierung (Lötfläche) miteinander verbunden sind. Die Edelmetallelektroden, die einen relativ hohen Schmelzpunkt besitzen, werden bei dieser Variante der VS-Technik vor dem Sinterprozeß mittels Siebdruck auf die dünnen Keramikschichten aufgebracht.

Die Übertragung der VS-Technik auf temperaturabhängige Thermistoren wurde bisher nicht für Thermistoren mit negativem Temperaturkoeffizienten (NTC, Heißleiter) sondern nur für PTC-Elemente (Kaltleiter) und nur im Rahmen einer zweiten Variante der bekannten VS-Technologie beschrieben (US-PS 4 766 409). Bei dieser Variante ist der Keramikkörper abwechselnd aus porösen und dichten Keramikschichten aufgebaut, wobei in die Hohlräume der porösen Zwischenschichten Metallegierungen eingepreßt sind, deren Schmelztemperaturen erheblich niedriger sind als die Sintertemperatur des Keramikkörpers. Die Innenelektroden werden also erst nach dem Sinterprozeß durch Einpressen und nachfolgendes Erstarren des flüssigen Metalls erzeugt, wobei das Eindringen des flüssigen Metalls, die Benetzung des Keramikmaterials und die Verhinderung des Wiederherausfließens eine Reihe von Problemen mit sich bringen, die beispielsweise in der DE-OS 37 25 455 geschildert sind.

Die US-PS 4 766 409 geht zunächst davon aus, daß sich die VS-Technologie aufgrund der Parallelschaltung von vielen dünnen Keramikschichten innerhalb eines einzigen Bauelements besonders für die Verwirklichung eines PTC-Thermistors mit einem Widerstand von nur ca 0,3 bis 3 Ohm eignet. In der Patentschrift werden Versuche zur Herstellung eines derartigen PTC-Thermistors geschildert, in denen, analog zu den am weitest verbreiteten VS-Keramikkondensatoren, vor dem Sintern eine hochschmelzende metallische Paste auf die Keramikschichten aufgetragen wird. Die in Frage kommenden Metalle mit hohem Schmelzpunkt (Gold, Platin, Palladium, Silber-Palladium-Legierung) führten jedoch nicht zu funktionstüchtigen Innenelektroden, da, der Patentschrift zufolge, Sperrschichten auftraten. Tatsächlich ist seit langem bekannt, daß bei Kaltleitern nicht jedoch bei Heißleitern Komplikationen mit nichtleitenden Sperrschichten an der mit Edelmetallen metallisierten Keramikoberfläche auftauchen können.

Die US-Patentschrift erklärt die genannten hochschmelzenden Metalle aufgrund der Versuchsergebnisse als für Innenelektroden von Kaltleitern ungeeignet. Die US-Patentschrift weist im folgenden darauf hin, daß sperrschichtfreie Elektroden aus Indium-Gallium-Legierung, sowie aus Nickel oder Aluminium bekannt seien, schlägt jedoch als eigenen Lösungsweg vor, nach dem Sintern in poröse Zwischenschichten aus Keramik Innenelektroden aus Blei, Zinn oder einer Legierung der beiden Metalle einzupressen. Derartige Innenelektroden sind zwar sperrschichtfrei, jedoch sind die verwendeten Metalle schlecht benetzend, weswegen zusätzliche Sicherungsmaßnahmen gegen das Herauslaufen der injezierten flüssigen Metalle getroffen werden müssen, die den bekannten PTC-Thermistor noch aufwendiger werden lassen.

Der vorliegenden Erfindung liegt die Aufgabe zugrunde, einen Thermistor mit negativem Temperaturkoeffizienten in Vielschicht-Technologie anzugeben, der einerseits eine gute Anbindung, d. h. eine Verbindung mit geringem elektrischen Übergangswiderstand zwischen den Innenelektroden und der Keramikoberfläche gewährleistet und der andererseits vereinfacht aufgebaut und vereinfacht herstellbar ist.

Zur Lösung dieser Aufgabe besitzt ein erfindungsgemäßer Thermistor der eingangs genannten Art die Merkmale:
a) ein quaderförmiger, aus einer Vielzahl von Schichten aus feinteiligem Keramikmaterial gesinterter monolithischer Körper,
b) mit zwischen den Keramikschichten angeordneten, als Innenelektroden dienenden Metallbelegungen, die alternierend von Schicht zu Schicht zu gegenüberliegenden Seitenflächen des Körpers geführt und mit einer jeweils dort angebrachten lötbaren Metallisierung elektrisch leitend miteinander verbunden sind,
c) wobei die Metallbeläge durch Bedrucken (Siebdruck) aufgetragen sind,
d) und wenigstens ein Edelmetall, insbesondere ein Element aus der Gruppe Ag, Au, Pd, Pt, als wesentlichen Bestandteil enthalten.

Weiterbildungen der Erfindung sind in den Unteransprüchen gekennzeichnet.

Vorteile und weitere Einzelheiten der Erfindung werden nachfolgend anhand eines Ausführungsbeispieles näher erläutert.

Die erfindungsgemäßen bedrahteten oder unbedrahteten NTC-Thermistor-Chips sind mechanisch belastbar, weisen geringe Abmessungen (z. B. 3,2 x 1,6 mm bei 1,3 mm Dicke) auf und haben elektrische Widerstände von 0,1 Ohm bis 1 Megaohm (bei 25 C). Mit der konventionellen Trockenpreßtechnologie, bei der ohne Schichtaufbau ein Granulat zum Thermistor-Grünling verpreßt wird, lassen sich bestenfalls Widerstandswerte knapp unterhalb 500 Ohm realisieren, da ansonsten die Keramikkörper zu dünn und mechanisch zu empfindlich werden. Die Preßtechnologie ist außerdem aufwendig und teuer. Die erfindungsgemäßen NTC-Thermistoren weisen den allgemeinen Vorteil auf, daß ihr Widerstand aufgrund der durch den speziellen VS-Aufbau realisierten Parallelschaltung - die über den auch möglichen und besonders für den höherohmigen Bereich ab ca. 3 kQ geeigneten Aufbau aus übereinanderangeordneten Keramikschichten ohne Innenelektroden hinausgeht - weitgehend unabhängig von ihren äußeren Abmessungen eingestellt werden kann.

Es hat sich herausgestellt, daß funktionstüchtige NTC-Thermistoren mit einer beliebigen Anzahl von Innenelektroden aus Kombinationen oder Mischungen oder Legierungen der Metalle: Ag, Al, Au, Co, Cr, Cu, Fe, In, Ir, Mo, Ni, Pb, Pd, Pt, Sn, Ta, Ti, V, W, Zn, Zr hergestellt werden können, wobei die spezielle NTC-Keramikzusammensetzung nicht wesentlich ist.

In der VS-Technologie haben sich vielfach Innenelektroden bewährt, deren wesentliche Bestandteile Palladium und Silber sind. Nicht zuletzt aus Kostengründen, aufgrund der besseren Ableitung der im Inneren des monolithischen Blockes entstehenden Wärme und zur Vermeidung der Migration besteht dabei das Interesse, einen Silberanteil oberhalb von 50 Gewichtsprozent zu wählen. Derartig zusammengesetzte und vor dem Sintern aufbegrachte Innenelektroden würden jedoch bei den üblicherweise notwendigen Sintertemperaturen von ca. 1200 C schmelzen. Durch die Wahl von besonders feinteiligem keramischen Ausgangsmaterial wird jedoch die Sinterreaktivität des Keramikmaterials derart erhöht, daß eine niedrigere Sintertemperatur im Bereich von ca. 950 bis 1150⁰ C ermöglicht wird. Ein derart feinteiliges Ausgangsmaterial läßt sich beispielsweise durch die zunehmend an Bedeutung zunehmenden chemischen Pulverpräparationsmethoden, etwa die Flüssigdotierung, gewinnen.

Die Herstellung eines erfindungsgemäßen NTC-Thermistors erfolgt, indem in an sich bekannter Weise aus dem Ausgangsmaterial unter Zuhilfenahme von organischen Bindematerialien, Lösungsmitteln sowie Weichmachern ein Schlicker hergestellt wird. Dieser wird anschließend mittels der Abstreiftechnik zu einer sehr dünnen Folie ausgezogen. Auf die so hergestellten Folien wird mittels der an sich bekannten Siebdrucktechnik auf Stücke von etwa Postkartengrößen ein Muster der etwa 2 - 3 um dicken inneren Metallbeläge aus einer Silber-Palladium-Verbindung mit 70 - 80 Gew. % Silberanteil aufgetragen, wonach eine entsprechende Zahl solcher postkartengroßen Folien derart übereinandergestapelt wird, daß die alternierende Versetzung der Metallbeläge im fertigen Körper resultiert. Schließlich wird nach einem Preßvorgang aus dem Folienstapel der Schichtthermistor in Rohform abgetrennt und nach Durchlauf des üblichen Temper- und Binderausbrennzyklus bei Temperaturen bis 1150⁰ C gesintert. Die so hergestellten NTC-Thermistoren sind, verglichen mit den durch Bleieinpressen, porösen Zwischenschichten und speziellen Metallisierungen hergestellten bekannten VS-Thermistoren, weniger aufwendig.

Die gesinterten NTC-Thermistoren können anschließend durch Tauchen, Bedrucken, Sputtern, Bedampfen oder durch galvanische Abscheidung mit einer lötbaren Metallisierung versehen werden, die auch aus den obengenannten Metallen bestehen kann. Schließlich bietet sich noch ein wahlweises Umhüllen der Oberflächen der Thermistoren mit Lacken, Epoxidharzen oder Glasflüssen an.

## Patentansprüche

1. Thermistor mit negativem Temperaturkoeffizienten in Vielschicht-Technologie mit den Merkmalen:
a) ein quaderförmiger, aus einer Vielzahl von Schichten aus feinteiligem Keramikmaterial gesinterter monolithischer Körper,
b) mit zwischen den Keramikschichten angeordneten, als Innenelektroden dienenden Metallbelegungen, die alternierend von Schicht zu Schicht zu gegenüberliegenden Seitenflächen des Körpers geführt und mit einer jeweils dort angebrachten lötbaren Metallisierung elektrisch leitend miteinander verbunden sind,
c) wobei die Metallbeläge durch Bedrucken (Siebdruck) aufgetragen sind,
d) und wenigstens ein Edelmetall, insbesondere ein Element aus der Gruppe Ag, Au, Pd, Pt, als wesentlichen Bestandteil enthalten.

2. Temperaturabhängiger, elektrischer Widerstand nach Anspruch 1,
dadurch gekennzeichnet,
daß die Metallbeläge wenigstens ein Element aus der Gruppe Al, Pb, als weiteren wesentlichen Bestandteil enthalten.

3. Temperaturabhängiger, elektrischer Widerstand nach einem der Ansprüche 1 oder 2,
dadurch gekennzeichnet, daß die Metallbeläge als wesentlichen Bestandteil Pd und Ag mit einem Silberanteil von mehr als 50, insbesondere 70 - 80 Gewichtsprozent enthalten und etwa 2 - 3 um dick sind.
